# EUROPÄISCHE PATENTSCHRIFT

(11) **EP 4 378 650 B1**
(45) Veröffentlichungstag und Bekanntmachung des Hinweises auf die Patenterteilung: **04.06.2025**
(21) Anmeldenummer: 22211013.2
(22) Anmeldetag: 02.12.2022
(51) Int. Cl.: B27N 1/00, B27N 3/02, B27N 9/00, B27N 3/18, B27N 1/02, B27N 3/14

(54) **VERFAHREN ZUM HERSTELLEN VON OSB UND OSB-HERSTELLVORRICHTUNG**
METHOD FOR PRODUCING OSB AND OSB PRODUCTION DEVICE
PROCÉDÉ DE FABRICATION D'OSB ET DISPOSITIF DE FABRICATION D'OSB

(43) Veröffentlichungstag der Anmeldung: 05.06.2024
(73) Patentinhaber: SWISS KRONO Tec AG, 6004 Luzern (CH)
(72) Erfinder: Hasch, Joachim, 10317 Berlin (DE); KALWA, Norbert, 32805 Horn-Bad Meinberg (DE)
(74) Vertreter: Gramm, Lins & Partner Patent- und Rechtsanwälte PartGmbB

(56) Entgegenhaltungen:
- EP-A1- 3 181 313
- EP-A1- 3 470 191
- WO-A1-2015/061905
- US-A- 3 438 847
- US-A1- 2004 028 934
- US-A1- 2020 181 448

## Beschreibung

Die Erfindung betrifft ein Verfahren zum Herstellen von, insbesondere schwerentflammbaren, OSB (OSB, englisch für oriented strand board), die auch als Grobspanplatten bezeichnet werden können.

Gemäß einem zweiten Aspekt betrifft die Erfindung eine OSB-Herstellvorrichtung mit (a) einer Grobspan-Herstellvorrichtung zum Herstellen von Grobspänen aus Holz, (b) einem Trockner zum Trocknen der Grobspäne, der mit der Grobspan-Herstellvorrichtung verbunden ist, (c) einem Bandförderer, der in Materialflussrichtung hinter dem Trockner angeordnet ist, (d) einer ersten Verteilvorrichtung zum Verteilen von Grobspänen auf dem Bandförderer, sodass eine erste Deckschicht entsteht, (e) einer zweiten Verteilvorrichtung zum Verteilen von Grobspänen, sodass eine zweite Deckschicht oberhalb der ersten Deckschicht entsteht, sodass eine Spanschicht entsteht, und (d) einer Presse zum Verpressen der Spanschicht zu einer OSB-Platte. Die OSB-Herstellvorrichtung kann auch als Grobspanplatten-Herstellvorrichtung bezeichnet werden.

Es ist günstig, bei der Herstellung von schwerentflammbaren OSB möglichst wenig Flammschutzmittel verwenden zu müssen, da dieses einen beträchtlichen Kostenaufwand bedeutet. Ein Grund dafür ist, dass Flammschutzmittel selbst teuer ist. Zudem führt Flammschutzmittel dazu, dass mehr Leim verwendet werden muss, um die gleiche mechanische Festigkeit zu erhalten, wie eine nicht schwerentflammbare OSB-Platte, was ebenfalls unerwünscht ist. Zudem sind die meisten Flammschutzmittel schlecht wasserlöslich, sodass durch das Einbringen des Flammschutzmittels in die Späne zudem große Mengen Wasser eingetragen werden, die oft im weiteren Verarbeitungsprozess entfernt werden müssen.

Die EP 3 470191 A1 beschreibt ein Verfahren zum Herstellen einer Holzwerkstoffplatte, bei dem Grobspäne zunächst beleimt und danach zu einem Partikel kongestreut werden. Beim Streuen der Holzpartikel wird zusätzlicher Klebstoff in variierender Menge auf alle oder nur einige Holzpartikel aufgebracht. Zudem kann ein brandhemmender Stoff zugegeben werden.

Die WO 2015/061905 A1 beschreibt ein Verfahren, bei dem eine poröser Deckschicht, beispielsweise aus Karton oder Papier, mit Flammschutzmittel getränkt und auf Lagen an Grobspänen aufgelegt und danach mit diesen verpresst wird. Zusätzlich zu dieser Lage an mit Flammschutzmittel getränkter Deckschicht können die Grobspäne selbst ebenfalls mit Flammschutzmittel behandelt werden.

Aus der EP 3 181 313 A1 ist ein Verfahren zum Aufbringen einer gegebenenfalls tensidhaltigen Flüssigkeit auf einen Faserkuchen bekannt, bei dem die aufgebrachte Menge an Flüssigkeit mithilfe einer Infrarotkamera überwacht wird.

Die US 2004 / 0028 934 A1 beschreibt ein Verfahren, bei dem Flammschutzmittel auf die getrockneten Grobspäne aufgebracht wird. Nach dem Aufbringen des Flammschutzmittels werden die Grobspäne getrocknet und verpresst.

Die US 2020 / 0181 448 A1 beschreibt ein Verfahren, bei dem eine Dispersion aus Borsäure und Harnstoff als Flammschutzmittel für eine Holzwerkstoffplatte verwendet wird.

In der US 3 438 847 wird ein Verfahren beschrieben, in dem borhaltiges Flammschutzmittel in einer Lösung in die Späne eingebracht. Danach wird Binder, der mit Borsäure gemischt wurde, zugegeben nachfolgend werden die Späne gestreut und verpresst.

Der Erfindung liegt die Aufgabe zugrunde, die Herstellung von schwerentflammbaren Holzwerkstoffplatten, insbesondere OSB, zu verbessern.

Die Erfindung löst das Problem durch ein Verfahren mit den Merkmalen von Anspruch 1.

Wenn im Folgenden von Grobspänen gesprochen wird, sind normale Späne, die keine Grobspäne sind, im Rahmen dieser allgemeinsten Form der Erfindung mit gemeint.

Gemäß einem zweiten Aspekt löst die Erfindung das Problem durch eine OSB-Herstellvorrichtung mit den Merkmalen von Anspruch 8.

Wenn im Folgenden von OSB gesprochen wird, sind Holzwerkstoffplatten allgemein im Rahmen dieser allgemeinsten Form der Erfindung mit gemeint, wird von einer Grobspan-Herstellvorrichtung gesprochen, ist allgemein eine Span-Herstellvorrichtung mit gemeint.

Die erste Flammschutzmittelflüssigkeits-Aufbringvorrichtung ist vorzugsweise in Materialflussrichtung vor der zweiten Flammschutzmittelflüssigkeits-Aufbringvorrichtung und/oder vor der zweiten Verteilvorrichtung angeordnet.

Vorteilhaft an der Erfindung ist, dass - im Vergleich zu einem Einsprühen der Flammschutzmittelflüssigkeit in einen Mischer - in der Regel geringere Sprühverluste auftreten. Zudem kommt es in der Regel zu keinem Verlust an Flammschutzmittel durch aneinander oder an Komponenten der OSB-Herstellvorrichtung reibenden Späne.

Günstig ist zudem, dass zwischen dem Ort des Aufbringens der Flammschutzmittelflüssigkeit und einer Presse zum Verpressen der Spanschicht nur ein geringer Abstand bestehen muss. Gemäß einer bevorzugten Ausführungsform ist dieser Abstand kleiner als 30 m. Dadurch vermindert sich, insbesondere beim Anfahren oder beim Wechsel auf die Herstellung von schwerentflammbaren OSB, der Ausschuss an OSB, deren Gehalt an Flammschutzmittel hinreichend hoch ist. Auf diese Weise kann auch die Produktion von schwerentflammbaren OSB und nicht OSB mit der gleichen OSB-Herstellvorrichtung hergestellt werden. Weiterhin wird die Reaktionszeit zwischen Leim und Flammschutzmittel bzw. dem Wasser im Flammschutzmittel verkürzt.

Im Rahmen der vorliegenden Beschreibung werden unter Grobspänen insbesondere Holzspäne verstanden, die im Größenintervall 200±30 mm x 20±4 mm x 0,5±0,2 mm liegen.

Insbesondere handelt es sich bei dem erfindungsgemäßen Verfahren um ein Verfahren zum Herstellen von schwerentflammbaren OSB nach DIN EN 13823 (single burner item) oder schwerentflammbaren OSB nach DIN EN 13501-1.

Bei der Flammschutzmittelflüssigkeit handelt es sich vorzugsweise um eine wässrige Lösung. Die Flammschutzmittelflüssigkeit enthält vorzugsweise zumindest eine organische oder anorganische phosphorhaltige und/oder stickstoffhaltige Verbindung. Vorzugsweise ist das Flammschutzmittel borfrei.

Unter Verpressen der Spanschicht wird insbesondere verstanden, dass zumindest die Grobspäne verpresst werden. Insbesondere ist es möglich, dass zudem weitere Späne, die keine Grobspäne sind, mit den Grobspänen verpresst werden. Zudem ist es möglich und stellt eine bevorzugte Ausführungsform dar, dass aus den Grobspänen eine erste Deckschicht und eine zweite Deckschicht gestreut werden und mit einer Mittelschicht, die zwischen den beiden Deckschichten angeordnet ist, zur OSBverpresst werden.

Unter dem Verpressen wird insbesondere ein Verpressen mittels einer Bandpresse verstanden. In anderen Worten ist die Presse vorzugsweise eine Bandpresse.

Unter der Flammschutzmittelflüssigkeit wird insbesondere eine Lösung, Emulsion oder Dispersion verstanden, die Flammschutzmittel in einer Flüssigphase, insbesondere einem Lösungsmittel, enthält.

Unter dem Aufbringen der Flammschutzmittelflüssigkeit auf die Grobspäne wird insbesondere ein Aufsprühen, Aufgiessen oder Aufdüsen verstanden.

Unter dem Verteilen von Grobspänen auf dem Bandförderer wird insbesondere ein Verteilen der Grobspäne auf einem Transportband des Bandförderers verstanden.

Unter dem Merkmal, dass die zweite Flammschutzmittelflüssigkeits-Aufbringvorrichtung angeordnet ist zum Aufbringen einer Flammschutzmittelflüssigkeit auf die zweite Deckschicht, wird insbesondere verstanden, dass das Flammschutzmittel so aufgebracht wird, dass es die zweite Deckschicht benetzt, vorzugsweise nicht aber die erste Deckschicht oder eine etwaige vorhandene Mittelschicht. Insbesondere bedeutet das Aufbringen auf die Deckschicht nicht nur ein Aufbringen oberhalb der Deckschicht.

Unter einem Transportband wird insbesondere ein flexibles Bauteil zum endlosen Fördern verstanden. Es ist möglich, nicht aber notwendig, dass das Transportband aus Metall, einer Maschenstruktur, einem Textil oder einem entropieelastischen Material, beispielsweise Gummi, aufweist.

Der Begriff wird als Oberbegriff zu Deckschicht, Mittelschicht und Spanschicht verwendet.

Unter einer Spanschicht wird eine Schicht aus Spänen verstanden. Das kann die Deckschicht, die Mittelschicht oder die Spanschicht sein, aber auch zwei oder drei dieser Schichten oder gegebenenfalls weiteren Schichten aus Spänen.

Gemäß einer bevorzugten Ausführungsform umfasst das Verfahren den Schritt des Trocknens der Grobspäne vor dem Beleimen. Dadurch, dass die Grobspäne erst beleimt werden und dann das Flammschutzmittel aufgebracht wird, werden die Verluste an Flammschutzmittel, insbesondere durch Abreiben, vermindert.

Gemäß einer bevorzugten Ausführungsform umfasst das Verfahren die Schritte (a) Herstellen von Deckspänen, insbesondere in Form von Grobspänen, und Mittelschichtspänen, (b) optional Trocknen, insbesondere gemeinsames Trocknen, der Grobspäne und Mittelschichtspäne, (c) optional Trennen von Grobspänen und Mittelschichtspänen, insbesondere getrockneten Grobspänen und Mittelschichtspänen (d) Herstellen einer ersten Deckschicht aus Grobspänen, (e) Aufbringen der Flammschutzmittelflüssigkeit auf die Deckschicht (f) Herstellen einer Mittelschicht oberhalb der Deckschicht aus Mittelschichtspänen, (g) Herstellen einer zweiten Deckschicht aus Deckspänen oberhalb der Mittelschicht, sodass die Spanschicht entsteht und (h) Aufbringen der Flammschutzmittelflüssigkeit auf die zweite Deckschicht. Vorzugsweise werden danach die erste Deckschicht, die zweite Deckschicht und Mittelschicht, die eine Spanschicht bilden zur OSB verpresst.

Es ist möglich, nicht aber notwendig, dass die Mittelschichtspäne ebenfalls Grobspäne sind. Insbesondere ist es möglich, dass die Mittelschichtspäne eine Längenverteilungsdichte haben, wobei die Längenverteilungsdichte die Anzahl an Grobspänen mit einer bestimmten Länge angibt. Die Längenverteilungsdichte hat vorzugsweise einen Mittelschichtspanlängen-Median, der kleiner ist als ein Deckschichtspanlängen-Median der Längenverteilungsdichte der Deckspäne. In anderen Worten sind die Späne, die die Deckschichten bilden, länger als die Späne, die die Mittelschicht bilden.

Es ist möglich, nicht aber notwendig, dass auch auf die Mittelschicht Flammschutzmittelflüssigkeit aufgebracht wird. Insbesondere wird auf die Mittelschicht keine Flammschutzmittelflüssigkeit aufgebracht. In diesem Fall konzentriert sich das Flammschutzmittel in den Deckschichten, wodurch eine besonders hohe Schwerentflammbarkeit bei gleichzeitig geringem Gehalt der OSB an Flammschutzmittel erreicht.

Vorzugsweise umfasst das Verfahren die Schritte (a) Erfassen eines Feuchtigkeitsgehalts der OSB und/oder der Spanschicht nach dem Aufbringen des Flammschutzmittels und (b) verändern einer Aufbringmenge an Flammschutzmittelflüssigkeit und/oder einer Flammschutzmittel-Konzentration an Flammschutzmittel in der Flammschutzmittelflüssigkeit , sodass der Spanschicht-Feuchtigkeitsgehalt in einem vorgegebenen Soll-Feuchtigkeitsgehaltintervall liegt und ein Flammschutzmittelgehalt der Spanschicht und/oder der OSB in einem vorgegebenen Soll-Flammschutzmittelgehaltintervall liegt.

Insbesondere umfasst das Verfahren vorzugsweise die Schritte (a) Erfassen eines Deckschicht-Feuchtigkeitsgehalt der ersten Deckschicht und/oder der zweiten Deckschicht nach dem Aufbringen des Flammschutzmittels und (b) Verändern der Aufbringmenge an Flammschutzmittelflüssigkeit und/oder der Flammschutzmittel-Konzentration des Flammschutzmittels in der Flammschutzmittelflüssigkeit , sodass der Deckschicht-Feuchtigkeitsgehalt in einem vorgegebenen Soll-Deckschicht-Feuchtigkeitsgehaltintervall liegt.

Das Vermindern der Flammschutzmittel-Konzentration erfolgt beispielsweise durch Zugeben von Lösungsmittel, insbesondere Wasser, zur Flammschutzmittelflüssigkeit.

Ein Erhöhen der Flammschutzmittel-Konzentration erfolgt beispielsweise durch Vermindern des Zugebens von Lösungsmittel. Alternativ kann das Erhöhen der Flammschutzmittel-Konzentration ein Erhöhen der Temperatur der Flammschutzmittelflüssigkeit umfassen, wenn - wie gemäß einer bevorzugten Ausführungsform vorgesehen - das Flammschutzmittel mit seiner Sättigungskonzentration in der Flammschutzmittelflüssigkeit vorliegt. Beispielsweise wird das Lösungsmittel durch ein Bad an festem Flammschutzmittel geleitet. Je höher die Temperatur des Lösungsmittels, desto höher die Flammschutzmittel-Konzentration.

Die Spanschicht hat eine Spanschicht-Temperatur, die Deckschicht eine Deckschicht-Temperatur und die Mittelschicht eine Mittelschicht-Temperatur. Diese Temperaturen beziehen sich auf eine Position in Materialflussrichtung unmittelbar vor der Stelle, an der die Flammschutzmittelflüssigkeit aufgebracht wird. Es handelt sich jeweils um die Durchschnittstemperatur über die volle Breite der jeweiligen Schicht.

Vorzugsweise sind die Temperatur der Flammschutzmittelflüssigkeit und die Flammschutzmittel-Konzentration so gewählt, dass eine Abkühlung der Flammschutzmittelflüssigkeit auf die jeweilige Temperatur (Spanschicht-Temperatur, Deckschicht-Temperatur oder Mittelschicht-Temperatur) dazu führt, dass bei dieser Temperatur der Gehalt an Flammschutzmittel unterhalb der Löslichkeit des Flammschutzmittels liegt. Auf diese Weise wird wenig Lösungsmittel in die entsprechende Schicht eingebracht.

Vorzugsweise hat die Flammschutzmittelflüssigkeit beim Aufbringen auf die jeweilige Schicht eine Temperatur von zumindest 50°C, insbesondere zumindest 60°C, vorzugsweise 70°C, besonders bevorzugt zumindest 80°C. Eine hohe Temperatur erhöht in der Regel die Löslichkeit des Flammschutzmittels in dem Lösungsmittel, sodass weniger Lösungsmittel, in der Regel Wasser, notwendig ist, um eine vorgegebene Menge an Flammschutzmittel zu lösen. Zudem sinkt die Viskosität von Wasser mit zunehmender Temperatur, sodass die Flammschutzmittelflüssigkeit leichter in die Grobspäne eindringen kann.

Günstig ist es, wenn die Flammschutzmittelflüssigkeit eine Konzentration an Flammschutzmittel enthält, die zumindest 60 %, insbesondere zumindest 70 %, vorzugsweise zumindest 80 %, besonders bevorzugt zumindest 90 %, der maximalen Löslichkeit des Flammschutzmittels bei der entsprechenden Temperatur entspricht. Ein weiterer Vorteil ist, dass durch das erwärmte Flammschutzmittel die beiden Deckschichten eine Temperaturerhöhung erfahren, welche eine höhere Pressengeschwindigkeit ermöglicht.

Günstig ist es, wenn die Flammschutzmittelflüssigkeit einen Viskositätssenker, insbesondere ein Tensid, enthält. Dadurch dringen die Flammschutzmittelflüssigkeit und damit das Flammschutzmittel schneller in die Späne ein. Vorzugsweise enthält die Flammschutzmittelflüssigkeit einen Viskositätssenker.

Günstig ist es, wenn das Verfahren den Schritt eines Anliegens einer Druckdifferenz an die mit Flammschutzmittelflüssigkeit benetzte oder benetzt werdende Spanschicht, Deckschicht oder Mittelschicht umfasst. Das Anlegen der Druckdifferenz kann ein Anlegen eines Unterdrucks, insbesondere an eine Unterseite des Bandförderers auf eine Oberseite der Spanschicht, Deckschicht oder Mittelschicht umfassen.

Vorteilhaft daran ist, dass der Verbrauch an Flammschutzmittel in der Regel im Vergleich zu herkömmlich hergestellten OSB verringerbar ist. Dadurch, dass eine Druckdifferenz an die Grobspäne angelegt wird, wird die Flammschutzmittelflüssigkeit zumindest teilweise in die Grobspäne eingesogen. Dadurch kommt es weniger zur Bildung einer Kruste aus Flammschutzmitteln auf den Grobspänen. Wenn das Flammschutzmittel zumindest teilweise in die Grobspäne eindringt, erhöht sich dessen Wirkung.

Durch das Einsaugen und/oder Einpressen der Flammschutzmittelflüssigkeit in die Grobspäne kommt es zudem oft zu weniger chemischen Reaktionen mit dem Leim. In der Regel muss daher die Leimmenge deutlich weniger gesteigert werden, um einen Festigkeitsverlust durch das Hinzufügen des Flammschutzmittels auszugleichen.

Unter dem Anlegen der Druckdifferenz durch Anlegen von Überdruck wird insbesondere verstanden, dass eine Druckdifferenz zwischen einer ersten Seitenfläche der Grobspäne und der gegenüberliegenden Seitenfläche der Grobspäne erzeugt wird. Die beiden Seitenflächen sind um die Höhe des Grobspans voneinander entfernt, die vorzugsweise 0,5 ± 0,2 cm beträgt.

Unter dem Anlegen der Druckdifferenz durch Anlegen von Unterdruck wird insbesondere verstanden, dass an die Grobspäne, insbesondere an die Deckschicht, ein Druck angelegt wird, der um zumindest 200 hPa, vorzugsweise zumindest 400 hPa, besonders bevorzugt zumindest 600 hPa, kleiner ist als der Umgebungsdruck.

Ein Beleimen erfolgt vorzugsweise ohne an den Grobspänen anliegende Druckdifferenz.

Vorzugsweise wird der Unterdruck an eine Unterseite eines Transportbands des Bandförderers angelegt. Das Transportband ist dazu gasdurchlässig. Beispielsweise ist das Transportband perforiert oder aus einem gasdurchlässigen Material aufgebaut, beispielsweise einem Textil. Alternativ kann das Transportband ein Metallband sein. Dieses Metallband ist vorzugsweise perforiert.

Das Anlegen des Überdrucks erfolgt beispielsweise dadurch, dass die Schicht zunächst eine Walze passiert, die als Abdichtung fungiert, und dann in einen Überdruckbereich eintritt, in dem der Überdruck anliegt. Die Schicht liegt auf einem gasdurchlässigen Förderband, auf dessen dem Überdruckbereich abgewandte Seite ein geringerer Druck, beispielsweise Umgebungsdruck oder Unterdruck, anliegt. Die Schicht verlässt den Überdruckbereich, indem sie eine Walze passiert, die als Dichtung wirkt.

Vorzugsweise werden die Grobspäne getrocknet, bis sie darrtrocken sind. In diesem Zustand wird besonders leicht und schnell Flammschutzmittelflüssigkeit von den getrockneten Grobspänen aufgenommen. Gemäß einer bevorzugten Ausführungsform werden die flammschutzmittelhaltigen Grobspäne nicht wesentlich getrocknet. Hierunter ist insbesondere zu verstehen, dass der Feuchtegehalt der jeweiligen Schicht (Deckschicht, Mittelschicht oder Spanschicht) sich nach dem Aufbringen der Flammschutzmittelflüssigkeit um höchstens fünf Prozentpunkte, insbesondere um höchstens zwei Prozentpunkte, ändert.

Vorzugsweise hat die Grobspanschicht eine Spanschichtdicke, die höchstens dem Vierfachen, vorzugsweise höchstens dem Dreifachen, bevorzugt höchstens dem Doppelten, einer Grobspanlagendicke einer einzelnen Grobspanlage entspricht. Die Grobspanlagendicke ist die minimal erreichbare Dicke einer Grobspanlage. Diese ist die mittlere Höhe einer Anordnung von Grobspänen auf einer ebenen, horizontal verlaufenden Testfläche von 1 m², wobei für diese Anordnung gilt, dass auf höchstens 75 % der Testfläche Abschnitte von zwei oder mehr Grobspänen übereinanderliegen und wobei zumindest 90%, vorzugsweise zumindest 95%, insbesondere 100%, der Testfläche von Grobspänen bedeckt sind.

Vorzugsweise weist die Flammschutzmittelflüssigkeit einen Farbstoff auf. Dieser Farbstoff ist vorzugsweise im sichtbaren Bereich farblos. In diesem Fall kann der Farbstoff auch als Marker bezeichnet werden. Günstig ist es, wenn der Farbstoff im UV-Bereich absorbiert und/oder fluoresziert. In diesem Fall kann durch Bestrahlen mit UV-Licht und/oder Aufnehmen eines Bildes der jeweiligen Schicht und/oder der OSB-Platte mit einer im UV-Bereich empfindlichen Kamera eine Flammschutzmittelverteilung der Flammschutzmittelflüssigkeit und/oder des Flammschutzmittels erfasst werden.

Anhand der Flammschutzmittelverteilung wird gemäß einer bevorzugten Ausführungsform ein Prozessparameter in Form der Transportbandgeschwindigkeit des Transportbands und oder der Druckdifferenz und/oder einer flächenspezifischen Ausbringmenge an Flammschutzmittelflüssigkeit geregelt. In anderen Worten wird eine Abweichung zwischen einer Soll-Flammschutzmittelverteilung und der jeweils gemessenen Ist-Flammschutzmittelverteilung ermittelt und zumindest einer der genannten Parameter so geregelt werden, dass die Abweichung minimiert wird.

Eine erfindungsgemäße OSB-Herstellvorrichtung besitzt vorzugsweise eine dritte Verteilvorrichtung zum Verteilen von Spänen, sodass eine Mittelschicht oberhalb der ersten Deckschicht entsteht. Insbesondere ist die dritte Verteilvorrichtung so ausgebildet, dass die Mittelschicht auf der ersten Deckschicht zum Liegen kommt. Die zweite Verteilvorrichtung ist dann vorzugweise so ausgebildet, dass die zweite Deckschicht auf der Mittelschicht zum Liegen kommt. Entsprechend ist die zweite Verteilvorrichtung vorzugsweise in Materialflussrichtung hinter der dritten Verteilvorrichtung angeordnet.

Die OSB-Herstellvorrichtung besitzt vorzugsweise einen Beleimer, der in Materialflussrichtung hinter der Grobspan-Herstellvorrichtung und vorzugsweise hinter einem Trockner für die Grobspäne angeordnet ist. Der Beleimer ist vorzugsweise in Materialflussrichtung vor den Verteilvorrichtungen angeordnet. In anderen Worten verteilen die Verteilvorrichtungen beleimte Späne. Der Beleimer ist vorzugsweise eine rotierende Beleimtrommel oder ein Mischer, insbesondere ein Trogmischer.

Die OSB-Herstellvorrichtung besitzt vorzugsweise einen Klassierer zum Trennen von Deckspänen und Mittelschichtspänen. Der Klassierer ist vorzugsweise ein Sichter. Günstig ist es, wenn der Klassierer in Materialflussrichtung hinter der Grobspan-Herstellvorrichtung und/oder vor dem Beleimer angeordnet ist.

Der Druckdifferenzerzeuger zum Anlegen der Druckdifferenz an die Spanschicht umfasst vorzugsweise einen Unterdruckerzeuger und/oder einen Überdruckerzeuger. Vorzugsweise besitzt der Differenzdruckerzeuger eine Unterdruckpumpe und zumindest eine Saugkammer, vorzugsweise zumindest zwei Saugkammern, insbesondere eine Mehrzahl an Saugkammern, die jeweils über ein Ventil mit der Unterdruckpumpe verbunden sind. Die Ventile sind vorzugsweise ausgebildet zum Vergrößern ihres Ventilöffnungsgrads bei abnehmendem Druck in der Saugkammer. In anderen Worten öffnen die Ventile umso weiter, je kleiner der Druck in der jeweiligen Saugkammer ist.

Die Saugkammern sind insbesondere so angeordnet, dass zumindest 90 % der Fläche, vorzugsweise zumindest 95% der Fläche, besonders bevorzugt 100% der Fläche der Grobspanlage für zumindest eine vorgegebene Zeit von beispielsweise 1 Sekunde, insbesondere zumindest 5 Sekunden, mittels zumindest jeweils einer Saugkammer mit der Druckdifferenz, im vorliegenden Fall mit einem Unterdruck, beaufschlagbar ist.

Vorzugsweise beträgt ein Unterdruck zumindest 300 hPa (und der Druck somit und 713 hPa), insbesondere zumindest 500 hPa (und der Druck somit und 513 hPa).

Günstig ist es, wenn die OSB-Herstellvorrichtung ein Inspektionssystem zum Erfassen der Flammschutzmittelverteilung an Flammschutzmittel in der jeweiligen Schicht aufweist. Es kann sich hierbei um die Verteilung des Flammschutzmittels in der Fläche der Grobspanschicht handeln, also um die zweidimensionale Verteilung in Längsrichtung und Breitenrichtung der Grobspanschicht, nicht aber in Dickenrichtung.

Alternativ oder zusätzlich kann das Inspektionssystem ausgebildet sein zum Erfassen der Flammschutzmittelverteilung in der OSB. Es kann sich dann um die Verteilung des Flammschutzmittels in der Fläche der OSB handeln, also um die zweidimensionale Verteilung in Längsrichtung und Breitenrichtung der Grobspanschicht, und/oder der Verteilung des Flammschutzmittels in Dickenrichtung.

Das Inspektionssystem besitzt vorzugsweise eine Kamera zum Erfassen von UV-Licht und/oder Fluoreszenzlicht, das beim Bestrahlen der Grobspanschicht bzw. der OSB mit UV-Licht entsteht. Vorzugsweise besitzt das Inspektionssystem zudem eine UV-Lichtquelle zum Bestrahlen der Grobspanschicht bzw. der OSB mit UV-Licht.

Bevorzugt umfasst die OSB-Herstellvorrichtung einen Feuchtigkeitsmesser zum Messen eines Spanschicht-Feuchtigkeitsgehalts einer Spanschicht, insbesondere der ersten Deckschicht und/oder der zweiten Deckschicht. Vorzugsweise ist der Feuchtigkeitmesser ausgebildet zum ortsaufgelösten Messen des Spanschicht-Feuchtigkeitsgehalts. Dieser Feuchtigkeitsmesser kann beispielsweise eine Infrarot-Lichtquelle und eine Infrarot-Kamera umfassen. Die Infrarot-Lichtquelle ist vorzugsweise ausgebildet zum Emittieren von Infrarotstrahlung mit einer Wellenlänge von 3±0,5 µm. In diesem Wellenbereich absorbiert Wasser dass Infrarotlicht besonders stark und reflektiert es entsprechend besonders wenig.

Besonders bevorzugt besitzt die OSB-Herstellvorrichtung eine Regelung, die ausgebildet ist zum automatischen Ansteuern der ersten Flammschutzmittel-flüssigkeit-Aufbringvorrichtung und/oder der zweiten Flammschutzmittelflüssigkeit-Aufbringvorrichtung zum Verändern einer Aufbringmenge an Flammschutzmittel-flüssigkeit und/oder einer Konzentration des Flammschutzmittels, sodass der Spanschicht-Feuchtigkeitsgehalt in einem vorgegebenen Soll-Feuchtigkeitsgehaltintervall liegt und ein Flammschutzmittelgehalt der Spanschicht und/oder der OSB in einem vorgegebenen Soll- Flammschutzmittelgehaltintervall liegt.

Günstig ist es, wenn zumindest eine der Flammschutzmittelflüssigkeits-Aufbringvorrichtungen zumindest zwei, insbesondere eine Mehrzahl, an Düsen aufweist, die individuell von der Regelung ansteuerbar sind. Die Regelung ist dann ausgebildet zum Ansteuern der Düsen der Flammschutzmittelflüssigkeits-Aufbringvorrichtung, sodass die räumliche Ist-Verteilung des Flammschutzmittels von einer vorgegebenen Soll-Verteilung, insbesondere einer räumlich konstanten Konzentration an Flammschutzmittel, möglichst wenig abweicht.

Vorzugsweise umfasst die Flammschutzmittelflüssigkeits-Aufbringvorrichtung eine Temperaturregelung, die ausgebildet ist zum automatischen Einstellen einer SollTemperatur und/oder eine Konzentrationsregelung zum Einstellen einer Soll-Konzentration an Flammschutzmittel im Lösungsmittel. Bei dem Lösungsmittel handelt es sich vorzugsweise um Wasser. Durch die Temperatur lässt sich die Sättigungskonzentration des Flammschutzmittels im Wasser einstellen. Ist - wie gemäß einer bevorzugten Ausführungsform vorgesehen - die Flammschutzmittel-Aufbringvorrichtung eingerichtet zum Aufbringen einer Flammschutzmittelflüssigkeit , deren Konzentration an Flammschutzmittel der Sättigungsgrenze dazu entspricht, kann durch Erhöhen der Temperatur die Konzentration an Flammschutzmittel erhöht werden.

Im Folgenden wird die Erfindung anhand der beigefügten Zeichnungen näher erläutert. Dabei zeigt
- Figur 1: ein Flussdiagramm eines erfindungsgemäßen Verfahrens und
- Figur 2: eine schematische Ansicht einer erfindungsgemäßen OSB-Herstellvorrichtung zum Durchführen eines erfindungsgemäßen Verfahrens.

Figur 1 zeigt schematisch eine erfindungsgemäße Holzwerkstoffplatten-Herstellvorrichtung hier in Form einer OSB-Herstellvorrichtung 10, die eine Span-Herstellvorrichtung hier in Form einer Grobspan-Herstellvorrichtung 12 aufweist, die Holz 14 zunächst in einem Entrinder 16 entrindet und dann in einem Zerspaner 18 zu Spänen hier in Form von Grobspänen 20 spant. In einem Trockner 22 werden die Späne 20, vorzugsweise bis zum darrtrockenen Zustand, getrocknet.

In einem Klassierer 24, der im vorliegenden Fall als Sichter ausgebildet ist, werden Deckspäne 26 von Mittelschichtspänen 28 getrennt. Die Mittelschichtspäne sind kleiner, insbesondere kürzer, als die Deckspäne 26. In Materialflussrichtung M hinter dem Klassierer 24 ist ein Beleimer 30, beispielsweise eine rotierende Beleimtrommel oder ein Mischer, insbesondere ein Trogmischer, angeordnet, der im vorliegenden Fall eine Deckschichtspan-Beleimeinheit 30a und eine Mittelschichtspan-Beleimeinheit 30b aufweist, die jeweils die Deckspäne 26 bzw. die Mittelschichtspäne 28 beleimen.

Deckspäne 26, die auch als Deckschichtspäne bezeichnet werden können, werden von einer ersten Verteilvorrichtung 32.1 zu einer ersten Deckschicht 34.1 gestreut. Mittels einer ersten Flammschutzmittelflüssigkeits-Aufbringvorrichtung 36.1 wird eine schematisch eingezeichnete Flammschutzmittelflüssigkeit 38 auf die erste Deckschicht 34 aufgebracht.

Deckspäne 26 werden zudem von einer zweiten Verteilvorrichtung 32.2 zu einer zweiten Deckschicht 34.2 gestreut. Mittels einer zweiten Flammschutzmittelflüssigkeits-Aufbringvorrichtung 36.2 wird eine schematisch eingezeichnete Flammschutzmittelflüssigkeit 38 auf die erste Deckschicht 34 aufgebracht.

Mittels einer zweiten Flammschutzmittelflüssigkeits-Aufbringvorrichtung 36.2 wird eine schematisch eingezeichnete Flammschutzmittelflüssigkeit 38 auf die zweite Deckschicht 34.2 aufgebracht.

Mittelschichtspäne 38 werden mittels einer dritten Verteilvorrichtung 32.3 auf die erste Deckschicht 4 30.1 gestreut, so dass sie eine Mittelschicht 40 bilden. Es ist möglich, nicht aber notwendig und in der in Figur 1 gezeigten Ausführungsform nicht vorgesehen, dass auf die Mittelschicht mittels einer Flammschutzmittelflüssigkeits-Aufbringvorrichtung Flammschutzmittel 38 aufgebracht wird.

Die erste Deckschicht 34.1, die Mittelschicht 40 und die zweite Deckschicht 34.2 bilden gemeinsam eine Spanschicht 42, die mittels einer Heißpresse 44 zu einer OSB 46 verpresst werden.

Figur 2 zeigt eine schematische Ansicht der OSB-Herstellvorrichtung 10 in einer Ansicht von der Seite. Die Flammschutzmittelflüssigkeits-Aufbringvorrichtungen 36.1, 36.2 weisen gemeinsam oder - wie in Figur 1 gezeigt - ein Reservoir 50.1, 50.2 auf, in dem die Flammschutzmittelflüssigkeit 38 enthalten ist. Mittels einer Heizung 52.1, 52.2 kann die Flammschutzmittelflüssigkeit 38 auf eine vorgegebene Temperatur T₂₈ gebracht werden, für die beispielsweise 50°C ≤ T₂₈ ≤ 95°C gilt.

Mittels jeweils einer Dosierpumpe 54.1 wird die Flammschutzmittelflüssigkeit 38 zu Düsen 56.k (k = 1, 2, ...) der jeweiligen FlammschutzmittelflüssigkeitsAufbringvorrichtung, im vorliegenden Fall der ersten Flammschutzmittelflüssigkeits-Aufbringvorrichtung 36.1 geleitet (siehe Figur 3), die quer zur Materialflussrichtung M nebeneinander angeordnet sind, und von dort auf die erste Deckschicht 34.1 gesprüht.

Um das Einbringen der Flammschutzmittel-Flüssigkeit 38 zu verbessern, kann die OSB-Herstellvorrichtung 10 einen Druckdifferenzerzeuger 58 aufweisen, der ausgebildet ist zum Anlegen einer Druckdifferenz an die erste Deckschicht 34.1. So entstehen flammschutzmittelhaltige Grobspäne 20.

Wie Figur 3 zeigt, besitzt der Druckdifferenzerzeuger 58 beispielsweise eine Unterdruckpumpe 60, die mit einer Mehrzahl an Saugkammern 62.j (j = 1, 2, ...) verbunden ist. Beim Betrieb der Unterdruckpumpe 60 liegt daher an den Saugkammern 62.j ein Druck pⱼ von beispielsweise 100 hPa ≤ pⱼ ≤ 800 hPa an. Es ist dabei möglich, dass sich die Drücke in den einzelnen Saugkammern 62.j voneinander unterscheiden. Dazu können nicht eingezeichnete Ventile verwendet werden.

Die Saugkammern 62.j liegen an einem Transportband 64, insbesondere eines Metallbands, eines Bandförderers 66 an, das Öffnungen, beispielsweise Löcher, aufweist. Dadurch liegt der Druck pⱼ an der ersten Deckschicht 34.1 an.

In Materialflussrichtung M hinter dem Druckdifferenzerzeuger 58 kann ein erstes Inspektionssystem 70.1 angeordnet sein, das eine Kamera 72.1 aufweist. Mit der Kamera 72 wird Licht erfasst, das von einem Farbstoff in der Flammschutzmittelflüssigkeit 38 reflektiert, emittiert und/oder nicht absorbiert wird. Alternativ oder zusätzlich wird mit der Kamera 72.1 Fluoreszenzlicht erfasst. Auf diese Weise wird eine Ist-Flammschutzmittelverteilung kᵢₛₜ(x,y) ermittelt, die eine Konzentration k an Flammschutzmittel in Abhängigkeit von den Flächenkoordinaten x, y angibt. Wiederum alternativ oder zusätzlich kann die Kamera 72.1 als Feuchtigkeitmesser ausgebildet sein und anhand von reflektiertem oder absorbiertem IR-Licht die Feuchtigkeitsverteilung in der Deckschicht 34.1 messen.

Eine Regelung 74 vergleicht die Ist-Flammschutzmittelverteilung kᵢₛₜ(x,y) mit einer Soll-Flammschutzmittelverteilung kₛₒₗₗ(x,y) und steuert die Düsen 56.k individuell so an, dass eine Abweichung zwischen Ist-Flammschutzmittelverteilung kᵢₛₜ(x,y) und Soll-Flammschutzmittelverteilung kₛₒₗₗ(x,y) minimiert wird.

Es ist möglich, nicht aber notwendig, dass das Inspektionssystem eine UV-Lichtquelle 76.1 aufweist, die die Deckschicht 22 in einem Gesichtsfeld G der Kamera 72.1 beleuchtet. Das Gesichtsfeld G ist derjenige Bereich der Deckschicht 34.1, die mittels der Kamera 72 aufgenommen wird.

Figur 1 zeigt, dass - unabhängig von anderen Merkmalen dieser Ausführungsform - in Materialflussrichtung hinter der Heißpresse 44 eine Schneidevorrichtung 78 angeordnet sein kann, die die OSB-Platte 46 in einzelne Plattensegmente 80.I zerteilt. In diesem Fall ist es vorteilhaft, wenn ein zweites Inspektionssystem 82 (siehe Figur 3) angeordnet ist, dessen Kamera 84 eine Schnittfläche 86 des jeweiligen Plattensegments 80.l aufnimmt. Daraus wird eine zweite Ist-Flammschutzmittelverteilung k_{ist,2}(y,z) ermittelt, die auch die Tiefenabhängigkeit der Konzentration k an Flammschutzmittel kodiert. In anderen Worten kodiert die zweite Ist-Flammschutzmittelverteilung k_{ist,2}(y,z) einen Tiefenverlauf des Farbstoffs.

Die Regelung 74 ist ausgebildet zum Verändern der Drücke pⱼ in der zumindest einen Saugkammer 60.j und/oder einer Transportbandgeschwindigkeit v₆₂ des Transportbands 62, sodass sich die zweite Ist-Flammschutzmittelverteilung k_{ist,2}(y,z) einer zweiten Soll-Flammschutzmittelverteilung k_{soll,2}(y,z) annähert.

### Bezugszeichenliste

| | | | |
|---|---|---|---|
| 10 | OSB-Herstellvorrichtung | 54 | Dosierpumpe |
| 12 | Grobspan-Herstellvorrichtung | 56 | Düse |
| 14 | Holz | 58 | Druckdifferenzerzeuger |
| 16 | Entrinder | | |
| 18 | Zerspaner | 60 | Unterdruckpumpe |
| | | 62 | Saugkammer |
| 20 | Späne | 64 | Transportband |
| 22 | Trockner | 66 | Bandförderer |
| 24 | Klassierer | 70 | Inspektionssystem |
| 26 | Deckspäne | 72 | Kamera |
| 28 | Mittelschichtspäne | 74 | Regelung |
| 30 | Beleimer | 76 | UV-Lichtquelle |
| 30a | Deckschichtspan-Beleimeinheit | 78 | Schneidevorrichtung |
| 30b | Mittelschichtspan-Beleimeinheit | | |
| 32.1 | erste Verteilvorrichtung | 80 | Plattensegment |
| 32.2 | zweite Verteilvorrichtung | 82 | zweites Inspektionssystem |
| 32.3 | dritte Verteilvorrichtung | 84 | zweite Kamera |
| 34.1 | erste Deckschicht | 86 | Schnittfläche |
| 34.2 | zweite Deckschicht | | |
| 36 | Flammschutzmittelflüssigkeits-Aufbringvorrichtung | G | Gesichtsfeld |
| | | j. k,l | Laufindex |
| 38 | Flammschutzmittelflüssigkeit | kᵢₛₜ(x,y) | Ist-Flammschutzmittelverteilung |
| 40 | Mittelschicht | kₛₒₗₗ(x,y) | Soll-Flammschutzmittelverteilung |
| 42 | Spanschicht | | |
| 44 | Heißpresse | k_{ist,2}(y,z) | zweite Ist-Flammschutzmittelverteilung |
| 46 | OSB-Platte | k_{soll,22}(y,z) | zweite Soll-Flammschutzmittelverteilung |
| 50 | Reservoir | M | Materialflussrichtung |
| 52 | Heizung | p | Druck |

## Patentansprüche

1. Verfahren zum Herstellen von OSB (46) mit den Schritten:
(a) Herstellen von Grobspänen,
(b) Beleimen der Grobspäne, sodass beleimte Grobspäne entstehen,
(c) Anordnen der beleimten Grobspäne auf einem Transportband (64), sodass eine Spanschicht (42) entsteht,
(d) Aufbringen einer Flammschutzmittelflüssigkeit auf die Spanschicht (42),
(e) Anlegen einer Druckdifferenz an die mit Flammschutzmittelflüssigkeit benetzte oder benetzt werdende Spanschicht (42) durch Anlegen eines Unterdrucks an eine Unterseite des Transportbands (64) und/oder eines Überdrucks auf eine Oberseite der Spanschicht (42) und
(f) Verpressen der Spanschicht (42), sodass die OSB (46) entsteht.

2. Verfahren nach Anspruch 1, **gekennzeichnet durch** die Schritte:
(a) Herstellen von Deckspänen (26) in Form von Grobspänen und Mittelschichtspänen (28),
(b) Herstellen einer ersten Deckschicht (34.1) aus Deckspänen (26),
(c) Aufbringen der Flammschutzmittelflüssigkeit auf die erste Deckschicht (34.1),
(d) Herstellen einer Mittelschicht (40) aus Mittelschichtspänen (28) oberhalb der ersten Deckschicht (34.1),
(e) Herstellen einer zweiten Deckschicht (36.2) aus Deckspänen (26) oberhalb der Mittelschicht (40), sodass die Spanschicht (42) entsteht, und
(f) Aufbringen der Flammschutzmittelflüssigkeit auf die zweite Deckschicht (34.2).

3. Verfahren nach einem der vorstehenden Ansprüche, **gekennzeichnet durch** die Schritte:
(a) Erfassen eines Spanschicht-Feuchtigkeitsgehalts der Spanschicht (42) nach dem Aufbringen des Flammschutzmittels und
(b) Verändern einer Aufbringmenge an Flammschutzmittelflüssigkeit und/oder einer Konzentration des Flammschutzmittels, sodass der Spanschicht-Feuchtigkeitsgehalt in einem vorgegebenen Soll-Feuchtigkeitsgehaltintervall liegt und ein Flammschutzmittelgehalt der Spanschicht (42) und/oder der OSB (46) in einem vorgegebenen Soll-Flammschutzmittelgehaltintervall liegt.

4. Verfahren nach einem der vorstehenden Ansprüche, **dadurch gekennzeichnet, dass** die Flammschutzmittelflüssigkeit
(a) beim Aufbringen auf die Spanschicht (42) eine Temperatur von zumindest 50°C hat und/oder
(b) einen Viskositätssenker, insbesondere ein Tensid, enthält.

5. Verfahren nach einem der vorstehenden Ansprüche, **dadurch gekennzeichnet, dass** eine Spanschichtdicke der Spanschicht (42) höchstens das Vierfache einer Grobspanlagendicke einer Grobspanlage entspricht.

6. Verfahren nach einem der vorstehenden Ansprüche 2 bis 5, **dadurch gekennzeichnet, dass**
(a) die Flammschutzmittelflüssigkeit einen, insbesondere farblosen und im UV-Bereich absorbierenden oder fluoreszierenden, Farbstoff aufweist und
(b) das Verfahren die folgenden Schritte aufweist:
(i) tiefenabhängiges, insbesondere optisches, Erfassen einer Farbstoffkonzentration der Spanschicht (42) und/oder der OSB-Platte (46), sodass ein Farbstoff-Tiefenverlauf erhalten wird, und
(ii) Regeln einer Transportbandgeschwindigkeit, einer Druckdifferenz und/oder einer flächenspezifischen Ausbringmenge an Flammschutzmittelflüssigkeit anhand des Farbstoff-Tiefenverlaufs.

7. **OSB-Herstellvorrichtung (10)** mit
(a) einer Grobspan-Herstellvorrichtung (12) zum Herstellen von Grobspänen aus Holz (14),
(b) einem Trockner (22) zum Trocknen der Grobspäne, der mit der Grobspan-Herstellvorrichtung (12) verbunden ist,
(c) einem Bandförderer (66), der in Materialflussrichtung (M) hinter dem Trockner (22) angeordnet ist,
(d) einer ersten Verteilvorrichtung (32.1) zum Verteilen von Grobspäne auf dem Bandförderer (66), sodass eine erste Deckschicht (34.1) entsteht,
(e) einer zweiten Verteilvorrichtung (32.2) zum Verteilen von Verteilen von Grobspäne, sodass eine zweite Deckschicht (34.2) oberhalb der ersten Deckschicht (34.1) entsteht, sodass eine Spanschicht (42) entsteht
(f) einer Presse zum Verpressen der Spanschicht (42) zu einer OSB-Platte (46),
(g) eine erste Flammschutzmittelflüssigkeit-Aufbringvorrichtung, die angeordnet ist zum Aufbringen einer Flammschutzmittelflüssigkeit auf die erste Deckschicht (34.1), und
(h) eine zweite Flammschutzmittelflüssigkeit-Aufbringvorrichtung, die angeordnet ist zum Aufbringen einer Flammschutzmittelflüssigkeit auf die zweite Deckschicht (34.2), **gekennzeichnet durch**
(i) einen Druckdifferenzerzeuger (58) zum Anlegen der Druckdifferenz an die Spanschicht, der
- eine Unterdruckpumpe (60) und zumindest eine Saugkammer (62), die jeweils über ein Ventil mit der Unterdruckpumpe (60) verbunden sind, und/oder
- eine Druckpumpe und eine Mehrzahl an Druckkammern, die jeweils über mit der Druckpumpe verbunden sind, aufweist.

8. OSB-Herstellvorrichtung (10) nach Anspruch 7, **gekennzeichnet durch** eine dritte Verteilvorrichtung (32.3) zum Verteilen von Spänen (20), sodass eine Mittelschicht (40) oberhalb der ersten Deckschicht (34.1) entsteht,
wobei die zweite Verteilvorrichtung (32.2) in Materialflussrichtung (M) hinter der dritte Verteilvorrichtung (32.3) angeordnet ist (zweite Deckschicht (34.2) ist oberhalb der Mittelschicht (40)).

9. OSB-Herstellvorrichtung (10) nach Anspruch 7 oder 8, **gekennzeichnet durch**
(a) einen Beleimer (30), der in Materialflussrichtung (M) hinter der Grobspan-Herstellvorrichtung (12) und insbesondere hinter dem Trockner (22) und vor der zumindest einen Verteilvorrichtung (32) angeordnet ist und/oder
(b) einen Klassierer (24) zum Trennen von Deckspänen (26) und Mittelschichtspänen (28), der in Materialflussrichtung (M) hinter der Grobspan-Herstellvorrichtung (12) und vor dem Beleimer (30) angeordnet ist.

10. OSB-Herstellvorrichtung (10) nach einem der Ansprüche 7 bis 9, **gekennzeichnet durch** ein Inspektionssystem (70) zum Erfassen einer Flammschutzmittelverteilung an Flammschutzmittel in der Spanschicht (42) und/oder in der OSB (46).

11. OSB-Herstellvorrichtung (10) nach Anspruch 10, **dadurch gekennzeichnet, dass** das Inspektionssystem (70)
(a) eine UV-Lichtquelle (76) und
(b) eine Kamera (72) zum Erfassen von reflektiertem UV-Licht und/oder Fluoreszenzlicht aufweist.

12. OSB-Herstellvorrichtung (10) nach einem der Ansprüche 7 bis 11, **gekennzeichnet durch**
(a) einen Feuchtigkeitsmesser zum Messen eines Spanschicht-Feuchtigkeitsgehalts der Spanschicht (42), insbesondere der ersten Deckschicht (34.1) und/oder der zweiten Deckschicht (34.2), und
(b) eine Regelung (74), die ausgebildet ist zum automatischen Ansteuern der ersten Flammschutzmittelflüssigkeit-Aufbringvorrichtung und/oder der zweiten Flammschutzmittelflüssigkeit-Aufbringvorrichtung zum Verändern einer Aufbringmenge an Flammschutzmittelflüssigkeit und/oder einer Konzentration des Flammschutzmittels, sodass der Spanschicht-Feuchtigkeitsgehalt in einem vorgegebenen Soll-Feuchtigkeitsgehaltintervall liegt und ein Flammschutzmittelgehalt der Spanschicht (42) und/oder der OSB-Platte (46) in einem vorgegebenen Soll- Flammschutzmittelgehaltintervall liegt.

13. OSB-Herstellvorrichtung (10) nach Anspruch 8 oder 11, **gekennzeichnet durch** eine Regelung (74), die ausgebildet ist zum automatischen Regeln einer Transportbandgeschwindigkeit, der Druckdifferenz und/oder einer flächenspezifischen Aufbringmenge an Flammschutzmittelflüssigkeit anhand einer Flammschutzmittelverteilung.

14. OSB-Herstellvorrichtung (10) nach einem der vorstehenden Ansprüche 7 bis 13, **dadurch gekennzeichnet, dass** die Ventile einen Ventilöffnungsgrad haben, der mit abnehmendem Druck (p) in der Saugkammern (62) zunimmt.

## Claims

1. A method for producing OSB (46) comprising the steps:
(a) producing coarse chips,
(b) glueing the coarse chips, thus obtaining glued coarse chips,
(c) arranging the glued coarse chips on a transport belt (64), thus obtaining a chipboard layer (42),
(d) applying a flame-retardant liquid to the chipboard layer (42),
(e) applying a pressure difference to the chipboard layer (42) that is or will be wetted by applying a negative pressure to a lower side of the transport belt (64) and/or an overpressure to an upper side of the chipboard layer (42) and
(f) pressing the chipboard layer (42), resulting in the OSB (46).

2. The method according to claim 1, **characterised by** the steps:
(a) producing cover chips (26) in the form of coarse chips and middle layer chips (28),
(b) producing a first surface layer (34.1) made of cover chips (26),
(c) applying the flame-retardant liquid to the first surface layer (34.1),
(d) producing a middle layer (40) of middle layer chips (28) above the first surface layer (34.1),
(e) producing a second surface layer (36.2) of cover chips (26) above the middle layer (40), thereby obtaining the chipboard layer (42), and
(f) applying the flame-retardant liquid to the second surface layer (34.2).

3. The method according to one of the preceding claims, **characterised by** the steps:
(a) detecting a chipboard layer moisture content of the chipboard layer (42) following application of the flame retardant and
(b) changing an application quantity of flame-retardant liquid and/or a concentration of the flame retardant so that the chipboard layer moisture content lies within a predetermined target moisture range and a flame retardant content in the cover layer (42) and/or the OSB (46) lies within a predetermined target flame retardant content range.

4. The method according to one of the preceding claims, **characterised in that** the flame-retardant liquid
(a) has a temperature of at least 50°C when being applied to the chipboard layer (42) and/or
(b) contains a viscosity reducer, especially a surfactant.

5. The method according to one of the preceding claims, **characterised in that** a chipboard layer thickness of the chipboard layer (42) corresponds at most to four times a coarse chipboard layer thickness of a coarse chipboard layer.

6. The method according to one of the preceding claims 2 to 5, **characterised in that**
(a) the flame-retardant liquid contains a colouring agent, especially one that is colourless and that absorbs or fluoresces in the UV range, and
(b) the method comprises the following steps:
(i) depth-dependent, in particular optical detection of a colouring agent concentration of the chipboard layer (42) and/or the OSB panel (46), thus obtaining a colouring agent depth profile, and
(ii) controlling a transport belt speed, a pressure difference and/or an area-specific application amount of flame retardant liquid using the colouring agent depth profile.

7. An **OSB production device (10)** with
(a) a coarse chip production device (12) for producing coarse chips from wood (14),
(b) a dryer (22) for drying the coarse chips that is connected to the coarse chip production device (12),
(c) a belt conveyor (66) that is arranged downstream of the dryer (22) in the direction of material flow (M),
(d) a first distribution device (32.1) for distributing coarse chips on the belt conveyor (66), resulting in a first surface layer (34.1),
(e) a second distribution device (32.2) for distributing coarse chips, thus obtaining a second surface layer (34.2) above the first surface layer (34.1), resulting in a chipboard layer (42),
(f) a press for pressing the chipboard layer (42) to form an OSB panel (46),
(g) a first flame-retardant liquid application device arranged to apply a flame-retardant liquid to the first surface layer (34.1), and
(h) a second flame-retardant liquid application device arranged to apply a flame-retardant liquid to the second surface layer (34.2), **characterised by**
(i) a pressure difference generator (58) for applying a pressure difference to the chipboard layer which comprises
- a negative pressure pump (60) and at least one suction chamber (62), each of which is connected to the negative pressure pump (60) via a valve, and/or
- a pressure pump and a plurality of pressure chambers, each of which is connected to the pressure pump via a valve.

8. The OSB production device (10) according to claim 7, **characterised by** a third distribution device (32.3) for distributing chips (20), resulting in a middle layer (40) above the first surface layer (34.1),
wherein the second distribution device (32.2) is arranged downstream of the third distribution device (32.3) in the direction of material flow (M) (second surface layer (34.3) is above the middle layer (40)).

9. The OSB production device (10) according to claim 7 or 8, **characterised by**
(a) a gluer (30), which is arranged downstream of the coarse chip production device (12) and in particular downstream of the dryer (22) and upstream of the at least one distribution device (32) in the direction of material flow (M) and/or
(b) a classifier (24) for separating cover chips (26) and middle layer chips (28) which is arranged downstream of the coarse chip production device (12) and upstream of the gluer (30) in the direction of material flow (M).

10. The OSB production device (10) according to one of the claims 7 to 9, **characterised by** an inspection system (70) for detecting a flame retardant distribution of flame retardant in the chipboard layer (42) and/or in the OSB (46).

11. The OSB production device according to claim 10,**characterised in that** the inspection system (70) comprises
(a) a UV light source (76) and
(b) a camera (72) for detecting reflected UV light and/or fluorescent light.

12. The OSB production device (10) according to one of the claims 7 to 11, **characterised by**
(a) a moisture gauge for measuring a chipboard layer moisture content of the chipboard layer (42), in particular of the first surface layer (34.1) and/or the second surface layer (34.2), and
(b) a controller (74) that is designed to automatically control the first flame-retardant liquid application device and/or the second flame-retardant liquid application device for changing an application quantity of flame-retardant liquid and/or a concentration of the flame retardant so that the chipboard layer moisture content lies within a predetermined target moisture range and a flame retardant content in the surface layer (42) and/or the OSB (46) lies within a predetermined target flame retardant content range.

13. The OSB production device (10) according to claim 8 or 11, **characterised by** a controller (74) that is designed to automatically control a transport belt speed, the pressure difference and/or an area-specific application quantity of flame-retardant liquid using the flame retardant distribution.

14. The OSB production device (10) according to one of the preceding claims 7 to 13, **characterised in that** the valves have a degree of valve opening that increases as pressure (p) decreases in the suction chambers (62).

## Revendications

1. Procédé de fabrication d'OSB (46), comprenant les étapes consistant à:
(a) produire des copeaux grossiers,
(b) encoller les copeaux grossiers de manière à obtenir des copeaux grossiers encollés,
(c) agencer les copeaux grossiers encollés sur une bande de transport (64) de manière à obtenir une couche de copeaux (42),
(d) appliquer un liquide ignifuge sur la couche de copeaux (42), et
(e) appliquer une différence de pression à la couche de copeaux (42) mouillée ou en train d'être mouillée par le liquide ignifuge, en appliquant une dépression à une face inférieure de la bande de transport (64) et/ou une surpression à une face supérieure de la couche de copeaux (42), et
(f) presser la couche de copeaux (42) de manière à obtenir l'OSB (46).

2. Procédé selon la revendication 1, **caractérisé par** les étapes consistant à :
(a) produire des copeaux de couverture (26) sous forme de copeaux grossiers et de copeaux de couche centrale (28),
(b) produire une première couche de couverture (34.1) à partir de copeaux de couverture (26),
(c) appliquer le liquide ignifuge sur la première couche de couverture (34.1),
(d) produire une couche centrale (40) à partir de copeaux de couche centrale (28) au-dessus de la première couche de couverture (34.1),
(e) produire une deuxième couche de couverture (36.2) à partir de copeaux de couverture (26) au-dessus de la couche centrale (40) de manière à obtenir la couche de copeaux (42), et
(f) appliquer le liquide ignifuge sur la deuxième couche de couverture (34.2).

3. Procédé selon l'une des revendications précédentes, **caractérisé par** les étapes consistant à:
(a) détecter une teneur en humidité de la couche de copeaux (42) après l'application de l'agent ignifuge, et
(b) modifier une quantité d'application de liquide ignifuge et/ou une concentration de l'agent ignifuge, de sorte que la teneur en humidité de la couche de copeaux se situe dans un intervalle de teneur en humidité de consigne prédéterminé et qu'une teneur en agent ignifuge de la couche de copeaux (42) et/ou de l'OSB (46) se situe dans un intervalle de teneur en agent ignifuge de consigne prédéterminé.

4. Procédé selon l'une des revendications précédentes, **caractérisé en ce que** le liquide ignifuge
(a) présente une température d'au moins 50°C lors de son application sur la couche de copeaux (42), et/ou
(b) contient un agent abaissant la viscosité, en particulier un agent tensioactif.

5. Procédé selon l'une des revendications précédentes, **caractérisé en ce qu'**une épaisseur de la couche de copeaux (42) correspond au maximum à quatre fois l'épaisseur d'une couche de copeaux grossiers.

6. Procédé selon l'une des revendications précédentes 2 à 5, **caractérisé en ce que**
(a) le liquide ignifuge contient un colorant, en particulier incolore et absorbant ou fluorescent dans le domaine des UV, et
(b) le procédé comprend les étapes suivantes consistant à :
(i) détecter en fonction de la profondeur, en particulier par voie optique, une concentration en colorant de la couche de copeaux (42) et/ou du panneau OSB (46) de manière à obtenir une courbe de profondeur de colorant, et
(ii) réguler, en se basant sur la courbe de profondeur de colorant, une vitesse de la bande de transport, une différence de pression et/ou une quantité d'application de liquide ignifuge spécifique à la surface.

7. **Dispositif de fabrication d'OSB (10),** comprenant
(a) un dispositif de production de copeaux grossiers (12) pour produire des copeaux grossiers de bois (14),
(b) un séchoir (22) pour sécher les copeaux grossiers, qui est relié au dispositif de production de copeaux grossiers (12),
(c) un convoyeur à bande (66) disposé en aval du séchoir (22) dans le sens du flux de matière (M),
(d) un premier dispositif de distribution (32.1) pour distribuer des copeaux grossiers sur le convoyeur à bande (66) de manière à obtenir une première couche de couverture (34.1),
(e) un deuxième dispositif de distribution (32.2) pour distribuer des copeaux grossiers de manière à obtenir une deuxième couche de couverture (34.2) au-dessus de la première couche de couverture (34.1), de manière à obtenir une couche de copeaux (42),
(f) une presse pour presser la couche de copeaux (42) en un panneau OSB (46),
(g) un premier dispositif d'application de liquide ignifuge agencé pour appliquer un liquide ignifuge sur la première couche de couverture (34.1), et
(h) un deuxième dispositif d'application de liquide ignifuge agencé pour appliquer un liquide ignifuge sur la deuxième couche de couverture (34.2),
**caractérisé par**
(i) un générateur de différence de pression (58) pour appliquer une différence de pression à la couche de copeaux, lequel
- comprend une pompe à dépression (60) et au moins une chambre d'aspiration (62) reliée respectivement à la pompe à dépression (60) par une vanne, et/ou
- une pompe à pression et une pluralité de chambres de pression reliées chacune à la pompe à pression.

8. Dispositif de fabrication d'OSB (10) selon la revendication 7, **caractérisé par**
un troisième dispositif de distribution (32.3) pour distribuer des copeaux (20) de manière à obtenir une couche centrale (40) au-dessus de la première couche de couverture (34.1),
le deuxième dispositif de distribution (32.2) étant disposé en aval du troisième dispositif de distribution (32.3) dans le sens du flux de matière (la deuxième couche de couverture (34.2) est au-dessus de la couche centrale (40)).

9. Dispositif de fabrication d'OSB (10) selon la revendication 7 ou 8, **caractérisé par**
(a) un dispositif d'encollage (30) disposé en aval du dispositif de production de copeaux grossiers (12) dans le sens du flux de matière (M) et en particulier en aval du séchoir (22) et en amont dudit au moins un dispositif de distribution (32), et/ou
(b) un classificateur (24) pour séparer les copeaux de couverture (26) et les copeaux de la couche centrale (28), qui est disposé en aval du dispositif de production de copeaux grossiers (12) et en amont du dispositif d'encollage (30) dans le sens du flux de matière (M).

10. Dispositif de fabrication d'OSB (10) selon l'une des revendications 7 à 9, **caractérisé par** un système d'inspection (70) pour détecter une distribution d'agent ignifuge dans la couche de copeaux (42) et/ou dans l'OSB (46).

11. Dispositif de fabrication d'OSB (10) selon la revendication 10, **caractérisé en ce que** le système d'inspection (70) comprend
(a) une source de lumière UV (76) et
(b) une caméra (72) pour détecter la lumière UV réfléchie et/ou la lumière fluorescente.

12. Dispositif de fabrication d'OSB (10) selon l'une des revendications 7 à 11, **caractérisé par**
(a) un hygromètre pour mesurer une teneur en humidité de la couche de particules (42), en particulier de la première couche de couverture (34.1) et/ou de la deuxième couche de couverture (34.2), et
(b) une régulation (74) conçue pour commander automatiquement le premier dispositif d'application de liquide ignifuge et/ou le deuxième dispositif d'application de liquide ignifuge afin de modifier une quantité d'application de liquide ignifuge et/ou une concentration d'agent ignifuge, de sorte que la teneur en humidité de la couche de particules se situe dans un intervalle de teneur en humidité de consigne prédéterminé et qu'une teneur en agent ignifuge de la couche de particules (42) et/ou du panneau OSB (46) se situe dans un intervalle de teneur en agent ignifuge de consigne prédéterminé.

13. Dispositif de fabrication d'OSB (10) selon la revendication 8 ou 11, **caractérisé par** une régulation (74) conçue pour réguler automatiquement, en se basant sur une distribution d'agent ignifuge, une vitesse de la bande de transport, la différence de pression et/ou une quantité d'application de liquide ignifuge spécifique à la surface.

14. Dispositif de fabrication d'OSB (10) selon l'une des revendications précédentes 7 à 13, **caractérisé en ce que** les vannes ont un degré d'ouverture qui augmente au fur et à mesure de la diminution de la pression (p) dans les chambres d'aspiration (62).
